# EUROPÄISCHE PATENTSCHRIFT

(11) **EP 0 052 186 B1**
(45) Veröffentlichungstag und Bekanntmachung des Hinweises auf die Patenterteilung: **14.11.1984**
(21) Anmeldenummer: 81106667.9
(22) Anmeldetag: 27.08.1981
(51) Int. Cl.: B05D 1/06, C23C 7/00, B32B 15/00

(54) **Verbundkörper**
Laminated article
Article stratifié

(30) Priorität: 14.11.1980 DE 3042922
(43) Veröffentlichungstag der Anmeldung: 26.05.1982
(73) Patentinhaber: Messerschmitt-Bölkow-Blohm Gesellschaft mit beschränkter Haftung, D-81663 München (DE)
(72) Erfinder: Huber, Heinz, D-8013 Ottendichl (DE)

## Beschreibung

Das thermische Spritzen hochschmelzender Stoffe ist bekannt, konnte aber bisher zum Bilden von Oberflächenüberzügen bei Kunststoffkörpern nicht eingesetzt werden, weil die Oberfläche des Kunststoffs dabei verkoken würde. Daher war das thermische Spritzen bloss mit niedrigschmeizenden Stoffen möglich, beispielsweise mit reinem Aluminium, wobei sich nur eine relativ geringe Haftfestigkeit des Oberflächenüberzugs am Kunststoffgrundkörper erreichen liess, selbst wenn dessen Oberfläche zuvor aufgerauht wurde.

Nach der nicht veröffentlichten DE-B 3 004 869 wird daher das thermische Spritzen nun in der Weise für einen Kunststoffgrundkörper zur Bildung eines festhaftenden Oberflächenüberzugs aus einem hochschmelzenden Stoff schädigungsfrei angewendet, dass der Oberflächenüberzug über eine Zwischenschicht gebunden wird, welche sowohl aus einem thermisch spritzbaren Kunststoff als auch aus dem für den Oberflächenüberzug gewählten hochschmelzenden Stoff besteht. Hierbei nimmt die Zwischenschicht ausgehend vom Kunststoffgrundkörper nach aussen im Kunststoffanteil ab und entsprechend im Anteil des hochschmelzenden Stoffes zu bis zu wenigstens annähernder Kunststofffreiheit am Übergang zum Oberflächenüberzug.

Bei diesem Verbundkörper ist somit bereits in der den Oberflächenüberzug bindenden Zwischenschicht dessen hochschmelzender Stoff enthalten. Obgleich dieser Stoff im Verhältnis zum Kunststoff der Zwischenschicht an dieser zunächst nur einen geringen Anteil hat, wird dieser Kunststoff dennoch relativ hohen Anforderungen an seine Resistenz gegen eine Zersetzung unter Erhitzung beim thermischen Spritzen genügen müssen, um nicht unter Umständen, je nach Wahl des hochschmelzenden Stoffes, selbst zu verkoken.

Der Erfindung liegt daher die Aufgabe zugrunde, einen derartigen Verbundkörper für die Bindung des Oberflächenüberzugs mit einer thermisch spritzbaren Zwischenschicht zu versehen, mit der beim thermischen Spritzen sowohl hinsichtlich des Kunststoffs des Grundkörpers als auch hinsichtlich des eigenen Kunststoffanteils eine Schädigung gleichermassen sicher ausgeschlossen ist.

Diese Aufgabe ist durch die im Patentanspruch 1 genannten Merkmale gelöst. Demnach wird in der Erkenntnis, dass zur Bindung des Oberflächenüberzugs der Metallanteil der Zwischenschicht in der Regel nicht aus dem für den Oberflächenüberzug gewählten Stoff beschaffen zu sein braucht, auf diesen Stoff (für die Zwischenschicht) völlig verzichtet und auf ein niedriger schmelzendes Metall, wie Aluminium (Patentanspruch 2), zurückgegriffen als Anteil einer Zwischenschicht, die, gegenüber dem Vorschlag der vorgenannten nicht vorveröffentlichten Patentanmeldung, im Mengenverhältnis Metall zu Kunststoff vom Grundkörper aus bis zum Oberflächenüberzug unverändert sein kann. Hierbei hat sich erwiesen, dass mit einem Pulver aus Aluminium und mindestens 50% Polyesterharz (Patentanspruch 3) eine festhaftende Zwischenschicht erreicht wird.

Ein Ausführungsbeispiel der Erfindung wird nachfolgend näher erläutert. Hierzu zeigt die Zeichnung im Schnitt einen Ausschnitt aus einem Grundkörper 1 aus Kunststoff, z.B. Polyvinylchlorid, welcher aus Gründen des Erosionsschutzes mit einem Oberflächenüberzug 2 aus einem hochschmelzenden Metall, z.B. Titan, versehen ist. Da der Oberflächenüberzug 2 aus Wirtschaftlichkeitsgründen durch thermisches Spritzen, z.B. Plasmaspritzen, hergesteflt werden soll, ist zur Vorbeugung gegen eine Verkokung oder dergleichen Schädigung des Kunststoffs eine ebenfalls thermisch gespritzte Zwischenschicht 3 als Verbundschicht zwischen dem Grundkörper 1 und dem Oberflächenüberzug 2 vorgesehen. Hierbei ist das Vorprodukt für die Zwischenschicht 3 ein Gemenge z.B. aus einem Polyesterharz und aus mit Silizium legiertem Aluminium. Dieses Gemenge ist in dem für die zugedachte Funktion erforderlichen Mengenverhältnis als sogenanntes 601 NS-Pulver von der Firma METCO INC., 1101 Prospect Ave., Westbury, L.I., New York beziehbar und wird bisher bei Triebwerken für Oberflächenüberzüge von Metaltflächen angewendet, welche in der Einlaufphase der Schaufeln gegen deren Berührung zu schützen sind. Es hat sich erwiesen, dass die aus solchem Pulver gespritzte Zwischenschicht 3, deren niedrigschmelzender Metallanteil dem Kunststoff des Grundkörpers 1 unschädlich ist, nicht nur beim anschliessenden thermischen Spritzen des Oberflächenüberzugs 2 keinen Schaden nimmt, sondern auch die angestrebte hohe Haftfestigkeit des Oberflächenüberzugs gewährleistet.

Es bleibt schliesslich anzumerken, dass die Erfindung nicht auf eine Zwischenschicht mit unverändertem Mengenverhältnis Metall zu Kunststoff beschränkt ist. Es kann also, entsprechend dem Vorschlag der vorgenannten nicht veröffentlichten Patentanmeidung, ausgehend vom Kunststoffgrundkörper die Zwischenschicht nach aussen lagenweise oder kontinuierlich im Kunststoffanteil abnehmen und entsprechend im Anteil des niedrigschmelzenden Metalls zunehmen bis zu wenigstens annähernder Kunststofffreiheit am Übergang zum Oberflächenüberzug. Das bedeutet für die Verwendung des vorgenannten fertigen Pulvers, dass diesem beim Spritzen lediglich das legierte Aluminium beigemengt zu werden braucht unter entsprechender Verminderung der jeweiligen Menge an fertigem Pulver; eine hierzu geeignete Einrichtung ist schon in der vorgenannten Patentanmeldung erläutert.

## Patentansprüche

1. Verbundkörper mit einem durch thermisches Spritzen gebildeten Oberffächenüberzug (2) aus einem hochschmelzenden Stoff, wie Metalle und/ oder deren Oxide, Karbide, auf einem Kunststoffgrundkörper (1), an den der Oberflächenüberzug (2) über eine durch thermisches Spritzen eines mit einem Kunststoff vermengten Metalls gebildete Zwischenschicht (3) gebunden ist, wobei zur Vermeidung einer thermischen Schädigung des Kunststoffs der Metallanteil der Zwischenschicht (3) dem hochschmelzenden Stoff gegenüber ein niedriger schmelzendes Metall oder eine niedriger schmelzende Metallegierung ist.

2. Verbundkörper nach Anspruch 1, wobei die Zwischenschicht (3) ein Gemenge aus einem Kunstharz und Aluminium bzw. einer seiner Legierungen ist.

3. Verbundkörper nach Anspruch 2, wobei das Kunstharz ein Polyester ist mit einem Anteil von mindestens 50% am Gemenge.

4. Verbundkörper nach Anspruch 1 oder 2, wobei ausgehend vom Kunststoffgrundkörper die Zwischenschicht nach aussen lagenweise oder kontinuierlich im Kunststoffanteil abnimmt und entsprechend im Anteil des niedriger schmelzenden Metalls zunimmt bis zu wenigstens annähernder Kunststofffreiheit am Übergang zum Oberflächenüberzug.

## Claims

1. A composite body having a surface coating (2) formed by thermal spraying and consisting of a high- melting-point substance, such as metals and/or their oxides, carbides, on a base body (1) of plastics ma- teriai, to which the surface coating (2) is bound by way of an intermediate layer (3) formed by thermal spraying of a metal mixed with a plastics material, in which, in order to avoid thermal damage to the plastics material, the metal constituent of the intermediate layer (3) is a lower-melting-point metal or a lower-melting-point metal alloy relative to the high-melting-point substance.

2. A composite body according to claim 1, in which the intermediate layer (3) is a mixture of a synthetic resin and aluminium or one of its alloys.

3. A composite body according to claim 2, in which the synthetic resin is a polyester in a proportion of at least 50% of the mixture.

4. A composite body according to claim 1 or 2, in which, starting from the base body of plastics material, the intermediate layer decreases outwardly in layers or continuously in its plastics material proportion and increases correspondingly in the proportion of the lower-melting-point metal up to at least approximate plastics material freedom at the transition to the surface coating.

## Revendications

1. Corps composite avec un revêtement de surface (2) formé par pulvérisation thermique à partir d'une substance à point de fusion élevé, telle que des métaux et/ou leurs oxydes, carbures, sur un corps de base en matière plastique (1) auquel le revêtement de surface (2) est lié par une couche intermédiaire (3) formée par pulvérisation thermique d'un métal mélangé à une matière plastique, corps composite dans lequel, pour éviter une détérioration thermique de la matière plastique, la fraction métal de la couche intermédiaire (3) est, par rapport à la substance à point de fusion élevé, un métal à point de fusion plus bas ou un alliage métallique à point de fusion plus bas.

2. Corps composite selon la revendication 1 dans lequel la couche intermédiaire (2) est un mélange de résine synthétique et d'aluminium ou d'un des alliages de celui-ci.

3. Corps composite selon la revendication 2 dans lequel la résine synthétique est un polyester en fraction d'au moins 50% du mélange.

4. Corps composite selon la revendication 1 ou 2 dans lequel, à partirdu corps de base en matière plastique, et par couches ou de façon continue, la couche intermédiaire diminue vers l'extérieur dans sa fraction de matière plastique et augmente de façon correspondante dans sa fraction du métal à point de fusion plus bas jusqu'à absence au moins approximative de matière plastique au passage au revêtement de surface.
